# FASCICULE DE BREVET EUROPEEN

(11) **EP 0 420 747 B1**
(45) Date de publication et mention de la délivrance du brevet: **26.05.1993**
(21) Numéro de dépôt: 90402644.0
(22) Date de dépôt: 26.09.1990
(51) Int. Cl.: E04D 5/10, E04D 11/02

(54) **Feuille bitumineuse d'étanchéité destinée à recevoir une couche d'asphalte coulé**
Bituminöse Dichtungsbahn, um eine Gussasphaltschicht zu bekommen
Bituminous waterproofing laminate adapted to receive a layer of liquid asphalt

(30) Priorité: 29.09.1989 FR 8912754
(43) Date de publication de la demande: 03.04.1991
(73) Titulaire: SOCIETE DE PAVAGE ET DES ASPHALTES DE PARIS,SOCIETE ANONYME DITE S P A P A, F-92230 Gennevilliers Hauts-de-Seine (FR)
(72) Inventeur: Rubio, Raymond, F-77230 Othis (FR); De Fay, Thierry, F-78390 Bois D'Arcy (FR)
(74) Mandataire: Cournarie, Michèle

(56) Documents cités:
- DE-B- 1 068 879
- FR-A- 2 090 368
- FR-A- 2 495 664
- FR-A- 2 625 243
- US-A- 4 521 478

## Description

L'invention concerne un procédé de mise en oeuvre d' une feuille bitumineuse d'étanchéité destinée à recevoir une couche d'asphalte coulé, dans le but de réaliser l'étanchéité notamment de toitures terrasses, d'ouvrages d'art, de planchers de parkings, de bassins de rétention, etc.

Les revêtements d'étanchéité dits "bicouche" sont de deux types
- l'un obtenu par deux coulées successives d'asphalte, la première d'asphalte pur et la seconde d'asphalte contenant comme additifs du sable et des gravillons;
- l'autre obtenu par utilisation d'une feuille souple bitumineuse qui se compose d'une armature (généralement un voile de verre) imprégnée d'un mélange bitumineux (composé de bitume, d'une ou de charges et d'un ou de polymères modificateurs) et qui est posée, avec ou sans fixation, sur la surface à revêtir, avant qu'y soit coulée une couche d'asphalte. Cet asphalte est constitué d'un mélange de bitume, de charges, de poudre de minerai d'asphalte, de granulats minéraux (sables et graviers) et éventuellement de polymères. Un des inconvénients de cette solution réside dans le fait que, lors de la coulée à chaud de l'asphalte, le bitume de la composition bitumineuse de la feuille souple fond et, du fait de sa plus faible densité, a tendance à remonter à travers la couche d'asphalte et peut entraîner la formation de points faibles. Ces remontées sont visibles en surface sous forme de taches et de pustules. Pour éviter cet inconvénient, on place généralement sur la surface de la feuille bitumineuse une feuille étanche soit métallique (par exemple feuille d'aluminium) soit en matière plastique (par exemple film de polyéthylène). Cette feuille étanche peut être posée sur le chantier ou intégrée à la feuille bitumineuse lors de la fabrication de celle-ci. Dans les deux cas, le coût est augmenté et il se pose des problèmes d'adhérence en plus des risques de déchirures de la feuille étanche.

Une autre solution proposée (FR-A-2 580 990) consiste à incorporer à la feuille bitumineuse un écran tissé ou non-tissé impermeable ou presque au bitume sous-jacent. En pratique, il faut alors choisir, pour la composition bitumineuse de la feuille, un bitume de densité et de point de ramollissement plus élevés que les bitumes normalement employés et utiliser un écran de grammage important (50 à 500 g/m²). Des essais montrent que cela n'est pas suffisant pour empêcher les remontées de bitume au travers de la couche d'asphalte ultérieurement déposée, et le produit est coûteux.

Selon FR-A-2 495 664, un tissu en fil thermoplastique fondant à une température inférieure à environ 200°C est adjoint à une feuille bitumineuse et est destiné à venir en contact direct avec la surface à protéger.

L'invention permet de résoudre le problème en fournissant procédé de mise en oeuvre d'une feuille bitumineuse d'étanchéité destinée à recevoir une couche d'asphalte coulé et constitué d'une armature imprégnée d'un bitume modifié par des charges et des polymères et comportant une couche fusible de matériau, caractérisé en ce
qu'on utilise pour la couche fusible un matériau fondant à une température inférieure à la température de coulée de l'asphalte particulier utilisé, on met la feuille bitumineuse en place de telle sorte que ladite couche fusible constitue la face sur laquelle on coule la couche d'asphalte et on fait absorber par ladite couche fusible une part suffisante de la chaleur de coulée pour que la fusion du bitume sous-jacent s'en trouve empêchée.

Par couche fusible, on entend une couche dont les caractéristiques de chaleur latente de changement d'état associées à des caractéristiques physiques (grammages, épaisseurs, etc ...) permettent la fusion totale ou quasi totale de la couche, avec absorption de chaleur. C'est cette absorption de chaleur qui empêchera la feuille bitumineuse de trop monter en température et le bitume de se liquéfier. La coulée de l'asphalte se fait à des températures de l'ordre de 200 à 240 °C, en fonction de la composition exacte de l'asphalte utilisé mais est en tous les cas inférieure à 260°C qui est la température maximale des essais usuels. Dans les écrans utilisés dans la technique antérieure, soit le matériau utilisé, et c'est le cas notamment des voiles de verre, a un point de fusion nettement supérieur à la température de coulée de l'asphalte, soit le grammage de produit de point de fusion équivalent utilisé (50 à 500 g/m²) n'autorise au plus qu'un ramollissement partiel du matériau qui continue à transmettre la chaleur à la couche inférieure.

Le matériau fusible utilisé doit avoir une chaleur latente de changement d'état suffisante et être compatible avec la feuille bitumineuse et l'asphalte, et on emploiera avantageusement une matière plastique sous forme de non-tissé avec un grammage de 20 à 60 g/m², de préférence de 20 à 40 g/m². On obtient de bons résultats avec les polyesters, qui donnent en particulier une très bonne adhérence entre la feuille bitumineuse et l'asphalte coulé ultérieurement. On notera par ailleurs que les polyéthylènes de manière générale ne conviennent pas car leur chaleur latente de changement d'état n'est pas suffisante. Le spécialiste déterminera par des essais appropriés si la chaleur latente d'un produit donné est suffisante pour une utilisation dans un contexte donné, en fonction du bitume et de l'asphalte particuliers.

D'autres caractéristiques et avantages de la présente invention apparaîtront à la lecture de la description détaillée suivante faite en référence au dessin annexé dans lequel:
la figure 1 est une représentation schématique en coupe de la feuille bitumineuse mise en oeuvre selon la présente invention,
la figure 2 est une représentation schématique en coupe d'un détail des bords de la feuille bitumineuse, et
la figure 3 est une représentation schématique en coupe de la mise en oeuvre d'une feuille bitumineuse selon l'invention.

On prépare une feuille bitumineuse 1 en imprégnant une armature 2, par exemple un voile de verre de 100 g/m², à l'aide d'une composition bitumineuse 3, éventuellement une composition de bitume modifiée par des polymères(SBS,APP ou polypropylène atactique,etc.) couramment utilisée dans le domaine, par exemple une de celles disponibles sur le marché. Il n'est pas nécessaire de modifier les propriétés des compositions du commerce, avec les avantages qui en découlent. De manière générale, l'armature 2 sera située en partie basse de la feuille bitumineuse terminée et a pour rôle de donner à la feuille une certaine tenue pendant la manutention et la mise en oeuvre.

Après imprégnation de l'armature, la feuille bitumineuse est calandrée et reçoit une couche 4 d'un matériau fusible dans la gamme de température de coulée de l'asphalte. La nature et la quantité de ce matériau fusible sont déterminées de telle sorte qu'il subisse une fusion totale ou quasi-totale lors de la coulée de l'asphalte chaud. Cette fusion se produisant avec absorption de chaleur en raison du changement d'état du matériau, une partie de la chaleur dégagée par l'asphalte est ainsi absorbée sans élévation de température et le bitume sous-jacent n'est pas porté à une température suffisante pour qu'il puisse remonter à travers la couche d'asphalte que l'on vient de déposer. On utilisera avantageusement à cet effet un non-tissé de matériau fusible d'un grammage de 20 à 60 g/m², de préférence de 20 à 40 g/m². La forme de non-tissé est utilisée pour des raisons pratiques de fabrication industrielle mais d'autres techniques d'application de matériau approprié pourraient être utilisées. Un polyester est un matériau parfaitement approprié, donnant en outre une excellente adhérence entre la feuille bitumineuse et la couche d'asphalte.

L'utilisation d'un tel matériau fusible permet en outre, du fait de son interposition entre la couche bitumineuse et l'asphalte, de modifier la couche d'asphalte pour améliorer ses caractéristiques en lui ajoutant des polymères sans pour autant créer des phénomènes d'incompatibilité avec les polymères de la feuille bitumineuse du fait que les polymères des deux couches ne se rencontrent pas.

Afin d'améliorer encore les caractéristiques de la feuille bitumineuse selon l'invention qui se présente de manière classique sous forme d'un lé enroulé, l'épaisseur du lé est réduite sur les deux bords du lé, d'un côté sur la face supérieure (6) et de l'autre côté sur la face inférieure (7) de sorte qu'au recouvrement de deux lés adjacents, il ne se forme pas de surépaisseur (figure 2). Cette réduction d'épaisseur peut se faire au moment du calandrage ou par enlèvement de matière sur la feuille calandrée.

La figure 3 représente schématiquement l'utilisation de la feuille bitumineuse selon l'invention, cette feuille 1 étant posée avec ou sans fixation sur le support 8 à revêtir, par exemple un plancher en béton, puis une couche d'asphalte 9 est coulée sur la feuille 1.

Selon les caractéristiques voulues pour la fixation de la feuille 1 au support 8, la sous-face 5 de la feuille 1 comporte une feuille étanche, une dispersion de particules minérales (obtenue par grésage ou sablage par exemple), etc, afin de permettre une pose avec indépendance, semi-indépendance ou adhérence totale.

Les principaux avantages du procédé selon l'invention est qu'il permet d'obtenir tous les avantages classiques des systèmes d'étanchéité bicouche constitués d'une chape bitumineuse ou d'une feuille bitumineuse recouverte d'une couche d'asphalte.

En outre, des essais en laboratoire avec des températures de coulée de l'asphalte allant jusqu'à 260°C ont montré que pour une température normale de mise en oeuvre, l'on n'obtenait absolument aucune remontée de bitume en utilisant une feuille selon l'invention, même au droit des recouvrements des lés où habituellement il y a remontée par la tranche de la feuille qui dessine en surface le fantôme du calepinage des lés.

Cet effet est obtenu sans demander à la feuille bitumineuse une composition particulière et on utilise les liants ou liants modifiés du commerce sans changement; c'est donc une solution économique.

En outre du fait de la séparation qui existe entre la feuille bitumineuse et la couche d'asphalte, il est possible d'utiliser des couches d'asphalte contenant des matériaux polymères de modification, sans créer de problèmes d'incompatibilité avec les polymères contenus dans la composition bitumineuse sous-jacente.

## Revendications

1. Procédé de mise en oeuvre d'une feuille bitumineuse d'étanchéité destinée à recevoir une couche d'asphalte coulé et constitué d'une armature imprégnée d'un bitume modifié par des charges et des polymères et comportant une couche fusible de matériau, caractérisé en ce
qu'on utilise pour la couche fusible un matériau fondant à une température inférieure à la température de coulée de l'asphalte particulier utilisé, on met la feuille bitumineuse en place de telle sorte que ladite couche fusible constitue la face sur laquelle on coule la couche d'asphalte et on fait absorber par ladite couche fusible une part suffisante de la chaleur de coulée pour que la fusion du bitume sous-jacent s'en trouve empêchée.

2. Procédé selon la revendication 1, caractérisé en ce que le matériau est une matière plastique.

3. Procédé selon la revendication 1 ou 2, caractérisé en ce que le matériau est un polyester.

4. Procédé selon l'une quelconque des revendications 1 à 3, caractérisé en ce que la couche fusible a été appliquée à un grammage de 20 à 60 g/m².

5. Procédé selon la revendication 4, caractérisé en ce que la couche fusible a été appliquée à un grammage de 20 à 40 g/m².

6. Procédé selon l'une quelconque des revendication 1 à 5, caractérisé en ce que le matériau est sous forme de non-tissé.

7. Procédé selon l'une quelconque des revendications 1 à 4, dans lequel la feuille se présente sous forme d'un lé, caractérisé en ce que les bords du lé sont d'épaisseur réduite, d'un côté sur la face supérieure et de l'autre sur la face inférieure.

## Patentansprüche

1. Verfahren zur Verarbeitung einer bituminösen Abdichtfolie, die dazu bestimmt ist, eine Schicht aus Gußasphalt aufzunehmen und aus einer Bewehrung gebildet wird, die mit einem mit Füllstoffen und Polymeren modifizierten Bitumen imprägniert ist und eine schmelzbare Materialschicht trägt,
**dadurch gekennzeichnet,**
daß man für die schmelzbare Schicht ein Material verwendet, das bei einer Temperatur unterhalb der Temperatur des Vergießens des jeweils verwendeten Asphalts schmilzt, die bituminöse Folie so anordnet, daß die schmelzbare Schicht die Außenseite bildet, auf die man die Asphaltschicht gießt und die schmelzbare Schicht einen ausreichenden Teil der Wärme des Vergießens absorbieren läßt, damit das Schmelzen des darunterliegenden Bitumens verhindert wird.

2. Verfahren nach Anspruch 1, **dadurch gekennzeichnet**, daß das Material ein Kunststoffmaterial ist.

3. Verfahren nach Anspruch 1 oder 2, **dadurch gekennzeichnet**, daß das Material ein Polyester ist.

4. Verfahren nach einem der Ansprüche 1 bis 3, **dadurch gekennzeichnet,** daß die schmelzbare Schicht mit einer Flächenmasse von 20 bis 60 g/m² aufgetragen wird.

5. Verfahren nach Anspruch 4, **dadurch gekennzeichnet,** daß die schmelzbare Schicht mit einer Flächenmasse von 20 bis 40 g/m² aufgetragen wird.

6. Verfahren nach einem der Ansprüche 1 bis 5, **dadurch gekennzeichnet**, daß das Material in Form eines Faservlieses vorliegt.

7. Verfahren nach einem der Ansprüche 1 bis 4, worin die Folie die Form einer Bahn hat, **dadurch gekennzeichnet,** daß die Kanten der Bahn eine verminderte Dicke aufweisen, auf einer Seite an der Oberseite und auf der anderen Seite an der Unterseite.

## Claims

1. Method for using a waterproof bituminous sheet intended to receive a coating of poured asphalt and consisting of a reinforcement impregnated with a bitumen modified by fillers and polymers and having a fusible coating of material, characterised in that, for the fusible coating, a material melting at a temperature less than the pouring temperature of the particular asphalt used is utilised, the bituminous sheet is positioned so that the said fusible coating constitutes the face on which the coating of asphalt is poured and the said fusible coating is caused to absorb a sufficient proportion of the pouring heat for fusion of the underlying bitumen to be prevented thereby.

2. Method according to Claim 1, characterised in that the material is a plastic material.

3. Method according to Claim 1 or 2, characterised in that the material is a polyester.

4. Method according to any one of Claims 1 to 3, characterised in that the fusible coating was applied at a weight of 20 to 60 g/m².

5. Method according to Claim 4, characterised in that the fusible coating was applied at a weight of 20 to 40 g/m².

6. Method according to any one of Claims 1 to 5, characterised in that the material is in the form of a nonwoven material.

7. Method according to any one of Claims 1 to 4, wherein the sheet is in the form of a roll, characterised in that the edges of the roll have a reduced thickness, on the one hand on the top face and on the other hand on the bottom face.
